# EUROPÄISCHE PATENTANMELDUNG

(11) **EP 0 931 843 A1**
(43) Veröffentlichungstag der Anmeldung: **28.07.1999**
(21) Anmeldenummer: 99100175.1
(22) Anmeldetag: 07.01.1999
(51) Int. Cl.: C22C 9/04, C22C 18/02

(54) **Kupfer-Nickel-Zink-Mangan-Aluminium-Legierung und deren Verwendung**

(30) Priorität: 22.01.1998 DE 19802246
(71) Anmelder: Wieland-Werke AG, 89070 Ulm (DE)
(72) Erfinder: Bögel, Andreas Dipl.-Ing., Dr.rer.nat., 89264 Weissenhorn (DE)

(57) **Zusammenfassung**

Die Erfindung betrifft eine CuNiZnMnAl-Legierung, die aus 62,0 bis 69,0 % Cu, 1,0 bis 7,0 % Ni, 0,2 bis 2,2 % Mn, 0,01 bis 0,3 % Al, Rest Zink und üblichen Verunreinigungen besteht.
Bevorzugt ist die Verwendung zur Herstellung von Münzen oder oder Medaillen.
Die Zusammensetzung der Legierung läßt sich so einstellen, daß sich ein zum Standardwerkstoff CuZn10Ni9 kompatibler Werkstoff ergibt; d. h. er unterscheidet sich - wie erwünscht - hinsichtlich der Farbe deutlich vom Standardwerkstoff CuZn10Ni9, aber nicht hinsichtlich der physikalischen Eigenschaften wie beispielsweise Dichte und elektrische Leitfähigkeit.

## Beschreibung

Die Erfindung betrifft eine Kupfer-Nickel-Zink-Mangan-Aluminium-Legierung und deren Verwendung, insbes. als Münzwerkstoff.

Münzen werden u. a. auch aus Kupferlegierungen hergestellt. Eine dieser Legierungen besteht aus 9 Gew.-% Ni, 10 Gew.-% Zn, Rest Cu und üblichen Verunreinigungen von insgesamt nicht mehr als 0,1 Gew.-%. Diese Legierung ist für die Herstellung von Münzen eingeführt und hervorragend geeignet, da sie die Anforderungen an einen Münzwerkstoff gut erfüllt. Dies sind im einzelnen:
- Sicherheit gegen Fälschungen durch Verschiedenheit von üblichen Werkstoffen, die für elektrische Leitungszwecke, Schmuck, den allgemeinen Maschinenbau oder das Bauwesen eingesetzt werden
- hohe Dichte wegen der psychologischen, günstigen Wirkung auf den Münzenbenutzer
- ansprechende Cu-helle, rötliche Farbe
- elektrische Leitfähigkeit verschieden von derjenigen anderer Münzwerkstoffe
- geeignet für das Stanzen und Prägen
- resistent gegen das Anlaufen und Verfärben im Gebrauch der Kursmünzen
- gut herstellbar mit herkömmlichen Fertigungsgängen
- moderate Werkstoffkosten.

Münzen verschiedener Nennwerte können in einer Währung durch Variation der Abmessung der Münzplättchen und durch taktile Charakteristika wie z. B. Löcher, Kerben, oder ihre geometrische Form aus diesem einzigen Werkstoff gefertigt werden. Jedoch kann es vorkommen, daß wegen der vorhandenen Geldautomaten eine hinreichende Unterscheidbarkeit der Nennwerte der Münzen durch geometrische und taktile Charakteristika nicht ausreichend erscheint. Geldautomaten schränken ja bekanntlich die Freiheit zur geometrischen Gestaltung von Münzen ein. In solchen Fällen kommt es wiederholt zu Münzverwechslungen, die in Beschwerden der Bevölkerung bei der betroffenen Staatsbank resultieren. In solchen Fällen ist es dann angezeigt, zusätzliche Unterscheidungscharakteristika in einem bestehenden Münzsystem einzuführen.

Eine sehr einfache Möglichkeit ist, eine oder mehrere der umlaufenden Kursmünzen aus einem anderen Werkstoff zu fertigen, der eine deutlich andere Farbe aufweist. Damit wird die leichtere Unterscheidbarkeit dieser Münze oder Münzen herbeigeführt. Die Schwierigkeit, die sich nun für die Betreiber von Geldautomaten ergibt ist die, daß sich in der Regel durch den Wechsel des Werkstoffes nicht nur die Farbe, die für eine automatische Echtheitsprüfung in der Regel unerheblich ist, ändert, sondern sich auch wichtige physikalische Eigenschaften wie die Dichte und die elektrische Leitfähigkeit sich so sehr verändern, daß die neuen Kursmünzen von Geldautomaten bei der Echtheitsprüfung ohne Umstellung nicht akzeptiert werden können. Der Aufwand zur Umstellung von Geldautomaten landesweit ist von extremem Aufwand begleitet und sollte daher tunlichst vermieden werden. Andererseits muß den Beschwerden der Bevölkerung gegenüber der Staatsbank abgeholfen werden.

Daraus ergibt sich die Aufgabe der Erfindung, einen zu dem genannten Münzwerkstoff kompatiblen Münzwerkstoff vorzuschlagen, der außer hinsichtlich der Farbe sich in den physikalischen Eigenschaften so wenig unterscheidet, daß bei gleicher Geometrie der neuen Kursmünzen die Einrichtungen zur Echtheitsprüfung an Geldautomaten nicht umgestellt werden müssen. Eine weitere Anforderung ist, daß der alternative Münzwerkstoff in seinen Bearbeitungseigenschaften und seinen Gebrauchseigenschaften denen des vorher benutzten Werkstoffes ähnlich oder überlegen ist.

Diese Aufgabe wird erfindungsgemäß gelöst durch eine Kupfer-Nickel-Zink-Mangan-Aluminium-Legierung, die aus

| | |
|---|---|
| 62,0 bis | 69,0 % Kupfer, |
| 1,0 bis | 7,0 % Nickel, |
| 0,2 bis | 2,2 % Mangan, |
| 0,01 bis | 0,3 % Aluminium, |

Rest Zink und üblichen Verunreinigungen zusammen bis maximal 0,1 % besteht (die %-Angaben beziehen sich dabei auf das Gewicht).

Die CuNiZnMnAl-Legierung ist von einer gelben Farbe und unterscheidet sich damit deutlich von dem Münzwerkstoff CuZn10Ni9, kann aber hinsichtlich ihrer physikalischen Eigenschaften Dichte und elektrischer Leitfähigkeit genau auf den verwendeten Münzwerkstoff abgestellt werden, so daß bei Ausnutzung der für die mechanische Herstellung der Münzen ohnehin gegebenen geometrischen Toleranzen Gewicht und elektrische Leitfähigkeit einer Münze aus CuZn10Ni9 gleich gemacht werden können.

Die elektrische Leitfähigkeit der Münzlegierung kann im Rahmen der vorgesehenen Zusammensetzungstoleranzen der erfindungsgemäßen Legierung an die vorhandene Münzlegierung dadurch angepaßt werden, indem nach dem folgenden Zusammenhang die Zusammensetzung bestimmt wird nach der Gl. (1):$\text{χ =} \frac{\text{100}}{\frac{\text{100}}{\text{χ*}} \text{+} \text{i=1} \text{4} {\text{(G}}_{\text{i}} {\text{- G}}_{\text{i}} {\text{*) . r}}_{\text{i}}}$ (χ: Leitfähigkeit in MS/m; Gᵢ: Gew.-% der Komponente i; rᵢ: Widerstandserhöhung der Komponente i in µΩ . cm/Gew.-%. Für die laufenden Indizes i wurde jeweils folgende Zuordnung getroffen: i = 0: Cu; i = 1: Ni; i = 2: Zn; i = 3: Mn; i = 4: Al; *: Werte der Ausgangs-Legierung).

Für die erfindungsgemäße Legierung sind die Werte der Koeffizienten rᵢ wie folgt:
Für Ni: r₁ = 1,41 µΩ . cm/Gew.-%;
für Zn: r₂ = 0,16 µΩ . cm/Gew.-%;
für Mn: r₃ = 3,87 µΩ . cm/Gew.-%;
für Al: r₄ = 1,46 µΩ . cm/Gew.-%;

Die Werte wurden durch eine Regressionsrechnung aus verschiedenen experimentellen Werten im Bereich der erfindungsgemäßen Legierungen ermittelt.

Die Änderung der Dichte ist zu beschreiben nach der Gl. (2):$\text{ρ = ρ* +} \text{i=0} \text{4} {\text{(G}}_{\text{i}} {\text{- G}}_{\text{i}} {\text{*) . d}}_{\text{i}}$ (dᵢ: partielle Dichteänderung in g/cm³ . Gew.-%)

Die Werte für dᵢ wurden durch Regressionrechnung aus verschiedenen experimentellen Werten im Bereich der erfindungsgemäßen Legierungen bestimmt. Es zeigte sich, daß sie im Rahmen der experimentellen Genauigkeit nicht von den Dichten der Legierungselemente verschieden sind.

Die Faktoren dᵢ für die partielle Dichteänderung sind für die erfindungsgemäße Legierung
für Cu: d₀ = 8,96 . 10⁻² g/cm³ . Gew.-%;
für Ni: d₁ = 8,90 . 10⁻² g/cm³ . Gew.-%;
für Zn: d₂ = 7,14 . 10⁻² g/cm³ . Gew.-%;
für Mn: d₃ = 7,43 . 10⁻² g/cm³ . Gew.-%;
für Al: d₄ = 2,70 . 10⁻² g/cm³ . Gew.-%;

Nach einer bevorzugten Ausführungsform der Erfindung besteht die Kupfer-Legierung aus

| | |
|---|---|
| 66,9 bis | 67,9 % Kupfer, |
| 1,7 bis | 2,4 % Nickel, |
| 1,7 bis | 2,1 % Mangan, |
| 0,1 bis | 0,3 % Aluminium, |

Rest Zink und üblichen Verunreinigungen.

Aus der erfindungsgemäßen Kupfer-Legierung werden vorzugsweise Münzen und Medaillen hergestellt.

Die Erfindung wird anhand des folgenden Beispiels näher erläutert:

Die elektrischen Leitfähigkeiten des diskutierten Münzwerkstoffes CuZn10Ni9 liegen im Bereich von 6 bis 7 MS/m. Die Dichte dieses Werkstoffes liegt bei ca 8,8 g/cm³.

Ausgehend von den Anforderungen für Analysengenauigkeit und Darstellbarkeit unter Gießereibedingungen wurden verschiedene Zusammensetzungsvarianten gemäß Tabelle 1 in einem Tamman-Ofen erschmolzen, in Standkokillen abgegossen, warmgewalzt, allseitig gefräst und durch Kaltumformen und Zwischenglühen auf eine Dicke von 1,5 mm reduziert. Die nun vorliegenden Streifen wurden auf ihre Eigenschaften hin untersucht. Sämtliche Streifen lagen nach dem Weichglühen unter 90 HV Härte und wiesen die in der Tabelle 1 aufgeführten elektrischen Leitfähigkeiten auf. Aus den Streifen wurden mit Versuchswerkzeugen Münzrondellen gefertigt, die im Vergleich zu den herkömmlichen Münzrondellen aus CuZn10Ni9 hinsichtlich ihrer Automatengängigkeit vergleichend geprüft wurden. Nach Ausgleich der geringen Dichtedifferenz durch Ausnutzung der geometrischen Toleranzen bei den Abmessungen der Münzrondellen wurden unter gleichen Versuchsbedingungen Münzrondellen aus den Versuchslegierungen dann akzeptiert, wenn die elektrische Leitfähigkeit auf ± 0,3 MS der Leitfähigkeit des herkömmlichen Standardmünzwerkstoffes gleichkam.

**Tabelle 1**

| Leg. | Cu (Gew.-%) | Ni (Gew.-%) | Zn (Gew.-%) | Mn (Gew.-%) | Al (Gew.-%) | Lfkt. (MS/m) | Dichte (g/cm³) |
|---|---|---|---|---|---|---|---|
| 1 | 66,88 | 2,85 | 28,10 | 2,17 | 0,01 | 5,88 | 8,47 |
| 2 | 66,72 | 2,63 | 28,26 | 2,17 | 0,22 | 5,88 | 8,45 |
| 3 | 67,23 | 2,74 | 28,32 | 1,71 | 0,01 | 6,62 | 8,48 |
| 4 | 68,75 | 1,54 | 27,56 | 2,15 | 0,01 | 6,53 | 8,47 |
| 5 | 66,68 | 2,54 | 28,87 | 1,71 | 0,20 | 6,58 | 8,46 |
| 6 | 68,07 | 1,52 | 28,04 | 2,17 | 0,20 | 6,38 | 8,44 |

### Beispiel zu Gl. (1):

Angenommen, man hat Leg. 1 nach der Tabelle mit der Leitfähigkeit 5,88 MS/m, wie groß ist dann die Leitfähigkeit von Legierung 2 rechnerisch?

### Lösung:

${\text{χ}}_{\text{Leg.2}} \text{=} \frac{\text{100}}{\frac{\text{100}}{\text{5,88}} \text{+ (2,63 - 2,85) . 1,41 + (28,26 - 28,10) . 0,16 + (2,17 - 2,17) . 3.87 + (0,22 - 0,01) . 1,46}} \text{=} \frac{\text{100}}{\text{17,0 - 0,310 + 0,026 + 0 + 0,307}} \text{=} \frac{\text{100}}{\text{17,023}} \text{= 5,874 MS/m}$ Experimentell: 5,88 MS/m; d.h. sehr gute Übereinstimmung

### Beispiel zu Gl. (2):

Angenommen, man hat Leg. 1 nach der Tabelle mit der Dichte von 8,47 g/cm³, wie groß ist dann die Dichte von Legierung 2 rechnerisch?

### Lösung:

${\text{ρLeg. 2 = ρLeg.1 + ((66,72 - 66,88) . 8,96 + (2,63 - 2,85) . 8,90 + (28,26 - 28,10) . 7,14 + (2,17 - 2,17) . 7,43 + (0,22 - 0,01) . 2,70) . 10-}}^{\text{2}} {\text{= 8,47 + (- 1,43 - 1,958 + 1,1424 + 0 + 0,567) . 10-}}^{\text{2}} \text{= 8,47 - 0,0168} {\text{= 8,45 g/cm}}^{\text{3}}$ Experimentell: 8,45 g/cm³; d.h. sehr gute Übereinstimmung

## Patentansprüche

1. Kupfer-Nickel-Zink-Mangan-Aluminium-Legierung,
dadurch gekennzeichnet, daß sie aus
| | |
|---|---|
| 62,0 bis | 69,0 % Kupfer, |
| 1,0 bis | 7,0 % Nickel, |
| 0,2 bis | 2,2 % Mangan, |
| 0,01 bis | 0,3 % Aluminium, |
Rest Zink und üblichen Verunreinigungen zusammen bis maximal 0,1 % besteht.

2. Kupfer-Legierung nach Anspruch 1,
dadurch gekennzeichnet, daß sie aus
| | |
|---|---|
| 66,9 bis | 67,9 % Kupfer, |
| 1,7 bis | 2,4 % Nickel, |
| 1,7 bis | 2,1 % Mangan, |
| 0,1 bis | 0,3 % Aluminium, |
Rest Zink und üblichen Verunreinigungen besteht.

3. Verwendung einer Kupfer-Legierung nach Anspruch 1 oder 2 zur Herstellung von Münzen oder Medaillen.
